# EUROPÄISCHE PATENTSCHRIFT

(11) **EP 0 310 013 B1**
(45) Veröffentlichungstag und Bekanntmachung des Hinweises auf die Patenterteilung: **17.03.1993**
(21) Anmeldenummer: 88115956.0
(22) Anmeldetag: 28.09.1988
(51) Int. Cl.: D06B 3/28

(54) **Verfahren und Vorrichtung zum Färben von strangförmigem Textilgut**
Method and apparatus for dyeing textile material in rope form
Procédé et installation de teinture de matière textile en écheveau

(30) Priorität: 01.10.1987 DE 3733219
(43) Veröffentlichungstag der Anmeldung: 05.04.1989
(73) Patentinhaber: HOECHST AKTIENGESELLSCHAFT, 65926 Frankfurt am Main (DE)
(72) Erfinder: von der Eltz, Hans-Ulrich, Dr., D-6000 Frankfurt am Main 50 (DE); Christ, Wilhelm, D-7178 Michelbach/Bilz (DE)

(56) Entgegenhaltungen:
- EP-A- 132 604
- DE-A- 2 358 712
- FR-A- 2 278 821
- FR-A- 2 450 895
- US-A- 3 330 134
- US-A- 3 921 420

## Beschreibung

Die vorliegende Erfindung betrifft ein Verfahren zum kontinuierlichen Färben von strangförmigem Textilgut aus synthetischen und/oder natürlichen Fasern mit wäßrigen Flotten - enthaltend für den betreffenden Fasertyp geeignete Farbstoffe auf Düsen(Jet)-Färbemaschinen, wobei der Vorschub für den Transport der Ware durch die in sich geschlossene Behandlungszone im wesentlichen über die Betätigung des Düsensystems mittels der Bewegungsenergie eines umgewälzten Gasstromes erfolgt.

Aufgrund von ähnlichen, in den europäischen Patentschriften EP-B-0 014 919 und EP-B-0 078 022 erwähnten Verfahren ist es wohl bereits bekannt, textile Warenstränge in Jet-Färbeanlagen einer Naßveredlung, insbesondere zum Färben zu unterziehen. Bei diesem Vorgang wird das chargen- oder stückweise zu einem Strang zusammengefaßte und an den Düsen vorbeigeführte Textilgut entweder mit Hilfe der über das Düsensystem gleichsinnig zirkulierenden Behandlungsflotte in Umlauf versetzt oder die Fortbewegung desselben geschieht mittels eines aus den Düsen unter Überdruck auf das Fasermaterial gerichteten Gasstromes bzw. Dampf/Luft-Gemisches.
Hauptmerkmal dieser Arbeitstechnik ist es also, daß man die Ware in einer in sich geschlossenen Endlosform durch die beim tangentiellen Aufbringen vom Düsenstrahl verliehene kinetische Energie wiederholt durch das Aggregat hindurch befördert, wobei entsprechend der erläuterten Prozeßführung für den Antrieb des Stranges während der unterschiedlichen Behandlungsstufen Gas- und Flüssigkeitsströmung alternieren oder kombiniert werden können, was einen nahtlosen Übergang von einem Färbeschritt zum anderen ohne Warenstillstand sowie unter isothermischen Bedingungen erlaubt.

Entsprechend der auf Basis aerodynamischer Fortbewegung des textilen Stranges ausgelegten, diskontinuierlichen Färbemethode aus der EP-PS 0 078 022 wird das Fasermaterial partienweise in den Färbejet eingebracht und dort mit der Flotte solchermaßen beaufschlagt, daß man diese in zerstäubter Form in den umgewälzten Gasstrom injiziert, wobei das Textilgut sowie die nicht von ihm aufgenommene Behandlungsflotte immer von neuem rezirkuliert werden. Der Auftrag der gesamten Flottenmenge erfolgt über mehrere Warenumläufe verteilt und durch die laufende Rezirkulation der Überschußflotte wird eine gleichmäßige Ausbreitung der Flotte auf dem und im Strang und damit eine ausgezeichnete Egalität des Behandlungsergebnisses erreicht. Nach Beendigung der Färbeoperation wird das im Stück gefärbte Material dem Jet wieder entnommen.

Das Ausziehfärben von strangförmigem Textilgut unter Einhaltung eines kurzen Flottenverhältnisses ist auch schon in der älteren amerikanischen Patentschrift US-A-3 949 575 beschrieben, bei dem aber die Flottenmenge dann soweit reduziert wird, daß keine "migrierende", d.h. außerhalb des Textilgutes frei bewegliche und daher rezirkulierbare Flotte verbleibt (non-migrating system). Von dem in der EP-PS 0 078 022 dargelegten Stand der Technik weicht der Verfahrensablauf nach dem letztgenannten US-Schutzrecht vor allem dadurch ab, daß hier noch deutlich zwischen einer kalten Applikationsphase, die der Verteilung der aufgebrachten Flotte dient, und einer warmen/heißen Fixierphase unterschieden wird. Diesen zweistufigen Arbeitsmodus gibt es bei der in Rede stehenden jüngeren EP-PS nicht mehr, weil dort der gesamte Prozeß beinahe isotherm abläuft und der zu Transportzwecken dienende Gasstrom in Bezug auf die beabsichtigte spezifische Behandlungswirkung nicht inert ist, so daß derselbe und damit das zerstäubte Behandlungsmittel entsprechend den vorgewählten Temperatur- und Druckbedingungen mit dem nicht ausgebreiteten Textilstrang in Kontakt gebracht, dort unmittelbar im Fixierzustand zur Einwirkung gelangt.

Nun ist im Falle der EP-PS 0 078 022 zwar ausgesagt, daß diese herkömmliche Arbeitsweise auch in Richtung auf eine kontinuierliche Ausführbarkeit geeignet sein soll, worüber allerdings keinerlei technische Lehre offenbart wird. Sämtliche Angaben in dieser Literaturstelle bezüglich praktischer Handhabung bleiben vielmehr stets auf rein diskontinuierliche Prozeßführung bezogen.

In der europäischen Patentschrift EP-B-0 132 604 wird indessen bereits über eine Vorrichtung und ein Verfahren zum kontinuierlichen Behandeln von langgeführten, nicht in sich geschlossenen Warensträngen berichtet, wobei der Vorschub des Textilgutes ebenfalls nach dem Jet-Prinzip, abwechselnd durch hydraulischen oder aerodynamischen Antrieb erfolgt. Im Zuge seiner Passage durchläuft das strangförmige Textilmaterial auf dem Weg durch die Anlage eine Reihe von hintereinander angeordneten Maschineneinheiten mit gegebenenfalls abweichender Zielsetzung, d.h. unter Anwendung von wahlweise unterschiedlichen Behandlungsmitteln bzw. Behandlungsbedingungen vorzugsweise für den Naßbehandlungsvorgang; es sind also hier - deutlich durch Wareneinlaß sowie Warenauslaß voneinander getrennt - separate und verschiedenartige Behandlungsstufen vorgesehen. Obwohl - wie es heißt - das aus der vorstehenden EP-PS ersichtliche Arbeitsprinzip hinsichtlich der mehrfachen Einwirkung von flüssigen Behandlungsmitteln auf den Warenstrang in der Regel praktisch jedem gewünschten Vorhaben bzw. Verlauf angepaßt werden kann, dient dieses bekannte Verfahren ausschließlich für Wasch- und Reinigungszwecke. Dabei ist es in erster Linie ausschlaggebend, den sogenannten Verdünnungsfaktor zwischen zwei aufeinander folgenden Naßbehandlungsstufen, die zweckmäßig unter dem Einfluß von zur Warenfortbewegungsrichtung entgegengesetzt strömender Flotte vorgenommen werden können, z.B. bei der Nachbehandlung von bereits gefärbtem Fasermaterial zu verbessern. Die in diesem Zusammenhang charakteristische Zwischenspeicherung des aus einer vorgängigen Naßbehandlung ankommenden feuchten Textilgutes hat vor allem die Aufgabe einer Entwässerung, um die Wirksamkeit der jeweiligen Behandlungsvorgänge zu erhöhen. Ein echtes Färbeverfahren samt Farbstoff-Fixierung auf kontinuierlicher Grundlage wird daher durch den soeben diskutierten Stand der Technik weder vorgestellt noch nahegelegt.

In der US-A-3 330 134 ist ein Verfahren zur Flüssigbehandlung Von Textilgut in relativ langer Flotte ohne Zwischenentwässerung beschrieben, wobei die Fortbewegung des Textilgutes ausschließlich mit Druckwasser aus Düsen erfolgt und diese Fortbewegung noch durch angetriebene Walzen unterstützt wird. Ein Warenvortrieb mit Heißluft oder Dampf ist nicht erwähnt. Da es sich um ein hydraulisches System handelt, liegt ein langes Flottenverhältnis vor, so daß ein kontinuierliches Färbeverfahren mit dieser Methode nicht wirtschaftlich durchgeführt werden kann.

Die DE-A-2 358 712 offenbart ein Verfahren und eine Vorrichtung zur Behandlung von Textilmaterialien, wobei der Ausdruck Behandlung jede beliebige Bearbeitung von Textilmaterialien in nasser oder trockener Atmosphäre umfaßt, beispielsweise das Entfetten, Imprägnieren, Dämpfen oder Trocknen des Gutes. Bei dem Verfahren wird das zu behandelnde Gut mittels eines flüssigen Mediums, beispielsweise ein flüssiges Metall oder eine Salzschmelze, spannungsfrei im Auf- und Abstrom durch aufeinanderfolgende Behandlungszonen hindurchgeführt, wobei das flüssige Medium die aufeinanderfolgenden Behandlungszonen voneinandertrennt. Mit dieser Methode ist zwar eine kontinuierliche Färbung von Textilmaterial möglich, dieser Färbevorgang hat jedoch keine Ähnlichkeit mit dem erfindungsgemäßen Verfahren zum kontinuierlichen Färben auf Düsen(Jet)-Färbemaschinen.

Die aus der EP-PS 0 078 022 geschöpften günstigen Erfahrungen hinsichtlich der Fortbewegung von strangförmigen Textilien in Jet-Vorrichtungen mittels eines Gasstromes sowie die dabei mögliche Applikation von Behandlungsmitteln bei gleichzeitiger Bereitstellung der notwendigen physikalischen Bedingungen durch das den Warentrieb besorgende Gas gaben den Anlaß, die Nutzung dieses aerodynamischen Systems auch für den vollkontinuierlichen Betrieb in Erwägung zu ziehen.

Die Bedenken bzw. Vorurteile gegen die Realisierbarkeit derartiger Überlegungen bestanden insbesondere darin, daß in einem solchen Verfahren die Färbeflotte in einem einzigen, einem Klotzvorgang ähnlichen Schritt auf ein im Strang geführtes Textilgut aufgebracht werden muß. Vorzugsweise sollte dabei eine nahezu isotherme Färbeweise, gegebenenfalls unter HT-Bedingungen, eingehalten werden können.

Unter diesen Voraussetzungen kann die zu benutzende Maschine relativ einfach gehalten werden, weil sie nicht eigens in Applikations- und davon getrennte Fixierbereiche aufgeteilt zu werden braucht, denn nur ein in den Fixierbereich integrierter oder sich unmittelbar davor befindlicher Applikationsbereich garantiert die durch das Verfahren angestrebte Arbeitssicherheit und Zeitverkürzung.

Die der in Rede stehenden Erfindung zugrundeliegende Aufgabe bestand somit darin, die Auftragsbedingungen für das Farbmittel so zu gestalten, daß mit einem möglichst einmaligen, wenn möglich, minimalen Flottenauftrag möglichst unter isothermen Bedingungen eine gleichmäßige Färbung auf vollkontinuierliche Weise erzielt wird.

Eine weitere Aufgabe der Erfindung war es, eine für die Durchführung eines derartigen Vorhabens geeignete Maschine zu konzipieren.

Die vorstehend umrissene Aufgabe wird erfindungsgemäß dadurch gelöst, daß man den langlaufenden Textilstrang - gegebenenfalls über ein zur Außenatmosphäre hin druckabdichtendes Element - kontinuierlich in die Behandlungszone einbringt, ihn dort während seiner weiteren Passage mit der Färbeflotte imprägniert und sodann mittels einer in Warenfortbewegungsrichtung angeordneten, aerodynamisch wirksamen Düsenanordnung, bestehend aus mindestens einer Transportdüse, mit einer solchen Geschwindigkeit durch die Behandlungszone vorwärts befördert, daß er darin bis zu 20 Minuten einer Verweiloperation - gegebenenfalls bei Fixierbedingungen für den Farbstoff oder Mischung davon - ausgesetzt wird, worauf man abschließend den so behandelten Textilstrang - gegebenenfalls über ein weiteres Dichtungselement gleicher Art wie eingangs - der Behandlungszone wieder kontinuierlich entnimmt.

Das beanspruchte Verfahren wird in der Regel wie folgt durchgeführt:
Für die Beaufschlagung der Ware mit dem vorgesehenen Farbmittel wird das zu einem endlosen, nicht in sich geschlossenen Strang zusammengenähte Textilgut zunächst den Maßnahmen zur Imprägnierung unterworfen, was zweckmäßig bereits während des Einbringens des Warenstranges in die Behandlungszone oder unmittelbar darauf geschehen kann, und es wird sodann einer ersten Düse zugeleitet, in welcher man die Ware mittels Heißluft oder eines Dampf/Luft-Gemisches auf die beabsichtigte Behandlungstemperatur bringt. Gleichzeitig übernimmt der Gasstrom aufgrund seiner ihm innewohnenden, durch ein Gebläse verliehenen kinetischen Energie den weiteren Transport des Warenstranges. Nach der Passage einer (kurzen) Verweilschleife in dem der Düse zugeordneten Speicherbereich, die einmal dem Flotten- und Wärmeausgleich innerhalb des Stranges, zum anderen dem Ausgleich eventuell auftretender Laufunterschiede im Zuge des Warenvorschubes bei gegebenenfalls aufeinanderfolgenden Düsensystemen dient, wird die imprägnierte Ware zweckmäßig einer zweiten Düse zugeführt und durch diese - sowie in gleicher Weise über eventuell notwendige weitere Düsen und weitere Verweilschleifen - durch die Behandlungskammer befördert. Vorzugsweise werden nach der Erfindung das Imprägnieren und das Verweilen unter isothermen Bedingungen vorgenommen.

Die Applikation der Färbeflotte auf das kontinuierlich ankommende Textilgut läßt sich auf verschiedene Art bewerkstelligen:
So kann man beispielsweise eine Imprägniervorrichtung benutzen, die aus einem relativ kleinen Trog besteht, in dem mindestens eine perforierte, von innen her mit Flotte beschickte Trommel läuft. Zwischen der Trogwand und der rotierenden Lochtrommel wird der Warenstrang unter teilweiser Umschlingung über die Mantelfläche der letzteren geführt und dann beim Durchlauf imprägniert.

Die Imprägnierung des Textilgutes erfolgt ebenfalls, wenn man den Warenstrang durch eine einzelne oder eine Serie von in Warenfortbewegungsrichtung angeordnete(n), mit der Färbeflotte beschickte Ringdüse(n) passieren läßt. Zum Zwecke des Flottenauftrages auf das Textilgut hat es sich auch als vorteilhaft erwiesen, wenn die Färbeflotten dem umgewälzten Gasstrom praktisch im Bereich der Düsenanordnung für den Warenvorschub durch Injektion in zerstäubter Form zugesetzt werden, wie dies bereits in der EP-PS 0 078 022 beschrieben ist. Das gleiche Ergebnis wird fernerhin erreicht, indem man die Färbeflotte zum den Warenstrang antreibenden Gasstrom auf der Saugseite des diesen erzeugenden Gebläses zudosiert, wobei das letztere ihre Feinverteilung durch Zerstäuben in das strömende Gas bewirkt.

Natürlich ist es auch möglich, in dem abgeschlossenen System der Behandlungszone mehrere für das Imprägnieren geeignete Vorrichtungen zu integrieren, so daß auf das Textilgut kleinere Mengen von gleichartigen oder auch anders gearteten Färbeflotten nacheinander aufgebracht werden können, wobei dann der Warenstrang mehrmals Imprägnierungsschritten mit gleicher oder andersartiger Zielsetzung unterzogen wird.

Die aufzutragenden Färbeflotten enthalten in der Regel alle notwendigen Behandlungsmittel, wie z.B. Farbstoffe, Fixierchemikalien, pH-Regulatoren, sonstige Hilfsmittel, wie z.B. - wenn notwendig - Carrier oder Falteninhibitoren. Sie können - sofern ihre Beständigkeit es erfordert - auch erst unmittelbar vor dem Eintritt in die Färbemaschine durch geeignete Dosiervorrichtungen zusammengemischt werden. Um eine gute Durchtränkung des Textils zu bewirken, kann die Flotte fernerhin Netzmittel sowie Substanzen aufweisen, die während des nachfolgenden Fixiervorganges die gleichmäßige Flottenverteilung fördern.

Die nach der Erfindung zum Einsatz gelangende Flottenmenge wird dabei vorzugsweise so bemessen, daß die gesamte aufgebrachte Flotte im Warenstrang verbleibt und auch bei der nachfolgenden Fixierung keine überschüssige migrierende Flotte auftritt, da diese sonst nach dem Abtropfen vom Warenstrang umgewälzt und dem vorhergehenden Imprägnierschritt im Kreislauf zugeführt werden müßte, um im Behandlungsverlauf immer wieder zur Einwirkung zu kommen.

Im Zuge der Entwicklungsarbeiten zu dieser Erfindung bat sich gezeigt, daß unter den geschilderten Bedingungen ein Optimum an Egalität dann erreicht wird, wenn das Flottenverhältnis zwischen 1:0,6 und 1:2,5 liegt. Zuweilen sind - abhängig von der Art des zu behandelnden Textilgutes - aber auch höhere Flottenverhältnisse erforderlich.

Der Weitertransport des Textilgutes im Anschluß an die Beaufschlagung mit der Färbeflotte kann verschiedenartig erfolgen:
So läßt sich der Warenstrang im Zuge der Durchquerung der Behandlungszone beispielsweise als Schlaufe mittels Düsen in Spiralenform nach Art des Clapôts fortbewegen, wobei solche Düsen wahlweise mit Dampf, Heißluft oder einem Dampf/Luft-Gemisch betrieben sein können. Spiralenartig kann das Textilgut auch rein mechanisch über eine angetriebene Haspel oder mehrere separate Haspeln weiterbefördert werden. Ebenso ist es möglich, das Textilgut auf ein Förderband oder einen Etagenförderer abzulegen und so der Einwirkung der Fixieratmosphäre auszusetzen.

In Abhängigkeit vom erfindungsgemäß zu behandelnden Fasermaterial und den dafür vorgesehenen Farbstoffen können die Behandlungstemperaturen für den aerodynamisch wirksamen Gasstrom in gewissen Grenzen variieren. Im Falle der Durchführung des beanspruchten Verfahrens bei atmosphärischem Druck liegen letztere unterhalb 100°C, vorzugsweise im Bereich zwischen 10° und 100°C; sofern unter erhöhtem Druck gearbeitet wird, im Bereich zwischen 100° und 150°C.

Eine besondere Ausführungsart des in Rede stehenden Verfahrens ist gegeben, wenn es unter den Voraussetzungen durchgeführt wird, wie sie in der europäischen Patentschrift EP-B-0 087 740 beschrieben sind. Entsprechend dieser kontinuierlichen Technik zum Färben werden nach dem Flottenauftrag durch den Einsatz eines mittels eines Psychrometers kontrollierten, bei der vorgegebenen Färbetemperatur im Sättigungsgleichgewicht befindlichen Dampf/Luft-Gemisches als Fixiermedium genau festgelegte Bedingungen im Verweilraum, d. h. Dampfraum (Trockentemperatur), und - was noch wichtiger ist - auf dem imprägnierten, nicht zwischengetrockneten Textilgut (Naßtemperatur) geschaffen, die im Zuge der Farbstoff-Fixierung ein Optimum an Farbausbeute bei äußerst ökonomischer Verfahrensführung erlauben. In diesem Fall wird das Textilgut - wie bereits geschildert - konditioniert, mit Flotte beaufschlagt und dann dem Dampf/Luft-Gemisch für maximal 15 Minuten ausgesetzt. Unter Umständen kann das Aufheizen der feuchten Ware z. B. durch Bestrahlung mit Mikrowellen unterstützt werden. Der Dampfgehalt des erwähnten Dampf/Luft-Gemisches ist so bemessen, daß bei der vorgegebenen Temperatur die Luft mit Dampf gesättigt (d.h. die relative Feuchte ρ=1 oder nahezu gesättigt ist, so daß weder eine Dampfkondensation auf der Ware noch ein Verdampfen von Wasser von der Ware stattfindet.

Eine zur Durchführung des beanspruchten Verfahrens geeignete Vorrichtung vom Typ einer Düsen(Jet)-Färbemaschine, auf die sich die in Rede stehende Erfindung gleichfalls bezieht, besteht im wesentlichen aus einem in sich geschlossenen, zweckmäßig wannenförmigen Behältnis als Behandlungszone (BZ) für das unter Düsenantrieb kontinuierlich als Strang durchlaufende Textilgut (TG), versehen mit Wareneinlaß (WE) und Warenauslaß (WA) samt letzteren vorgeschaltete bzw. nachgeschaltete, gegebenenfalls antreibbare Strangrollen (RB; RA) zwecks Beschickung der Behandlungszone (BZ) mit dem bzw. Abzug des Warenstrang(es) (TG),
wobei die Behandlungszone (BZ) außerhalb mit separaten Leitungen für die Zuführung sowie den nachherigen Kreislauf
von gasförmigem Medium (Gaskreislauf GK) als dem den Warenvorschub allein bewerkstelligenden oder gegebenenfalls unterstützenden Transportmittel, samt in dieses Zirkulationssystem (GK) eingeschlossenem Gebläse (GB) zum Erzeugen und Verdichten des antreibenden Gasstromes zusammen mit auf der Druckseite des Gebläses (GB) nachgeschaltetem Wärmeaustauscher (HE) zur Regelung der Gastemperatur,
sowie von mindestens einer Flotte (Flottenkreislauf FK) als dem flüssigen Behandlungsmittel für den Imprägniervorgang, samt in dieses Zirkulationssystem (FK) eingebauter Umwälzpumpe (UP) und Stutzen für eine oder mehrere von einem Ansatz- bzw. Vorratsgefäß (AG) über eine zwischengeschaltete Dosierpumpe (DP) herkommende Flottenzuleitung(en), verbunden ist,
und ist dadurch gekennzeichnet, daß innerhalb der Behandlungszone (BZ) - in der angegebenen Reihenfolge - unmittelbar nach dem Wareneinlaß (WE) eine Imprägniereinrichtung (IE) für die Applikation der Färbeflotte auf den langlaufenden Textilstrang (TG), und eine in Warenfortbewegungsrichtung angeordnete, aerodynamisch wirksame Düsenanordnung, bestehend aus mindestens einer Transportdüse (DS), samt den notwendigen Strangführungsrollen (FR) für die Passage des Textilgutes (TG) durch die Behandlungszone (BZ),
jeweils in Kombination mit einem als Verweilstrecke (VS) ausgebildeten Speicherbereich (SB), welcher vom imprägnierten Textilstrang (TG) während der Verweiloperation unter stetiger Vorwärtsbewegung im spannungsfreien Zustand, z.B. abgelegt oder abgetafelt, durchquert wird,
vorhanden sind, wobei der Speicherbereich (SB) der Behandlungszone (BZ) - maßgeblich in Übereinstimmung mit der Anzahl der Transportdüsen (DS) bzw. nachfolgenden Verweilstrecken (VS) - gegebenenfalls in mindestens ebenso viele Verweilsektionen (A, B, C usw.) unterteilt sein kann,
sowie die zum Betrieb der Maschine erforderlichen Anschlüsse und Ventile für die Einspeisung bzw. den Abfluß des Antriebsgases und der Färbeflotte(n) einschließlich der Leitungen für deren jeweilige getrennte Umwälzung in Verbindung mit den außerhalb der Behandlungszone (BZ) gelegenen Teilabschnitten des zugehörigen Kreislaufes (GK; FK).

Ein Ausführungsbeispiel für eine solche erfindungsgemäße Vorrichtung ist in den weiter unten angegebenen Zeichnungen schematisch dargestellt. Hiervon zeigt die Abbildung in
- Fig. 1: eine Illustration der Düsen(Jet)-Färbemaschine als Gesamtanlage perspektivisch im Querschnitt, in
- Fig. 2: als Ausschnitt ein Beispiel für eine Imprägniereinrichtung (IE), und in
- Fig. 3: als Ausschnitt ein Beispiel für ein im Speicherbereich (SB) untergebrachtes Förderband (FB).

Die dabei verwendeten Bezugszeichen sind mit den im Text für diesen Zweck gebrauchten Buchstaben identisch und haben folgende Bedeutung:
A, B, C ... = Verweilsektionen
AG = Ansatz- und Vorratsgefäß für die Behandlungsflotte
AR = Abzugsrolle
BZ = Behandlungszone
DP = Dosierpumpe
DS = Transportdüse
FB = Förderband
FK = Flottenkreislauf
FR = Führungsrolle
GB = Gebläse
GK = Gaskreislauf
HE = Wärmeaustauscher
HP = Haspel
IE = Imprägniereinrichtung
LT = Lochtrommel
MV = Mehrwegeventil
RA = Strangrolle am Warenauslaß/Abzug
RB = Strangrolle am Wareneinlaß/Beschickung
RD = Ringdüsen
SB = Speicherbereich
TG = Textilgut in Strangform
TR = Trog
UP = Umwälzpumpe
VA = Absperr- bzw. Drosselventil für den Gasstrom
VD = Ventil für Dampfzuleitung
VF = Ventile für Flottenzuleitung
VL = Ventil für Luftzuleitung
VS = Verweilstrecke
WA = Warenauslaß(-element)
WE = Wareneinlaß(-element)
ZV = Zudosierungsvorrichtung für Färbeflotte.

Im Einklang mit dem in Fig. 1 als Skizze wiedergegebenen Maschinenschema wird die beanspruchte Vorrichtung in einer grundlegenden Form veranschaulicht, welche für die Durchführung des zuvor geschilderten Verfahrens sowohl unter normalen Druckbedingungen als auch unter HT-Bedingungen geeignet ist. Demzufolge sind die am Wareneinlaß (WE) und am Warenauslaß (WA) der geschlossenen Behandlungszone (BZ) erläuterten Ein- und Ausführelemente, die im Falle von HT-Verfahren gleichzeitig der Druckabdichtung dienen, in besonderer Weise ausgebildet, was sich z.B. unter Zuhilfenahme der aus der deutschen Patentschrift DE-C-25 37 665 oder aus der deutschen Offenlegungsschrift DE-A-23 25 604 bekannten Abdichtungsvorrichtungen für den kontinuierlichen Ein- und Auslauf von strangförmigem Textilgut in druckdichte Behälter bzw. aus druckdichten Behältern realisieren läßt.

Die Imprägniereinrichtung (IE) kann erfindungsgemäß in der Art von Fig. 2 gestaltet sein und eine einzelne oder mehrere, zumindest teilweise in einen Trog (TR) eintauchende, axial antreibbare Lochtrommel(n) (LT), vorzugsweise Siebtrommel, darstellen, um deren Mantelfläche das Textilgut beim Flottenauftrag teilweise herumgeführt wird und die von innen her mit der Färbeflotte versorgbar ist (sind). Für den gleichen Zweck können als Imprägniereinrichtung (IE) auch eine oder mehrere, zutreffendenfalls nacheinander in Warenfortbewegungsrichtung angeordnete Ringdüse(n) (RD) in Betracht kommen, an die Flottenzuleitungen angeschlossen sind. Bei der Passage des Warenstranges durch diese Düsen (RD) wird sodann das flüssige Behandlungsmittel durch Aufspritzen oder Versprühen auf der Ware appliziert.

Eine bevorzugte apparative Ausführungsform laut der Erfindung für den Imprägniervorgang ist dann gegeben, wenn Wareneinlaß (WE) und Imprägniereinrichtung (IE) eine Einheit bilden.

Die Fig. 1 gibt das Prinzip des Warenlaufes in der Vorrichtung nach der Art eines Clapôts wieder:
Als aerodynamisch wirksame Düsenanordnung im Anschluß an die Imprägniereinrichtung (IE) ist erfindungsgemäß eine Serie von Transportdüsen (DS) mit jeweils zwischengeschaltetem Speicherbereich (SB) vorgesehen, wobei die einzelnen Transportdüsen (DS) unabhängig voneinander oder gemeinsam durch strömendes Gas betreibbar sein können.

Gemäß der aus Fig. 1 ersichtlichen Variante sind die den Warenvorschub erledigenden Düsen (DS) allesamt auf Gasantrieb ausgerüstet. Dieser erhält seine kinetische Energie von einem Gebläse (GB). Das besagte Gas kann je nach den anzuwendenden Farbstoffen bzw. dem zu behandelndem Textilgut bezüglich der erstrebten Behandlungswirkung inert oder nicht inert sein, d.h. in letzterem Fall handelt es sich um erhitztes Gas, z.B. Dampf oder Heißluft oder ein Gemisch dieser beiden Gase. Ein solches Gemisch wird beispielsweise über die Ventile (VD) und (VL) in die Anlage eingebracht und mittels des Gebläses (GB) umgewälzt (Gaskreislauf GK).

Solche aerodynamisch wirksame Transportdüsen (DS) lassen sich darüber hinaus mit einem oder mehreren mechanischen Mittel(n) (ZV), beispielsweise Injektionseinrichtungen, zum Zudosieren von Färbeflotte(n) in den Gasstrom ausstatten, wodurch eine weitere apparative Modifikation für die Imprägnierung des Textilgutes (TG) gegeben ist.

Außer der soeben besprochenen Möglichkeit, das flüssige Behandlungsmittel im Bereich einer oder mehrerer der Düsen (DS) in den Gasstrom zu injizieren, kann letzteres auch demselben vor dem Gebläse (GB) beigemischt werden, weshalb in einem derartigen Fall im Gaskreislauf (GK) dann ein Anschluß/Ventil (VF) für das Zudosieren der Färbeflotte auf der Saugseite des Gebläses (GB) angeordnet ist.

Natürlich kann nach der vorliegenden Erfindung die beanspruchte Düsen(Jet)-Färbemaschine apparativ auch so ausgelegt sein, daß der Warenvortrieb nicht ausschließlich aerodynamisch mit Gas erfolgt, sondern daß bestimmte Düsen hydraulisch mit strömender Flotte, vorzugsweise der beabsichtigten Färbeflotte, betrieben werden, wobei dann gleichzeitig eine Imprägnierung des durchlaufenden Textilgutes (TG) besorgt wird. Die erfindungsgemäße Vorrichtung enthält dann für den Fall eines eventuell auftretenden Flottenüberschusses zusätzlich mechanische Mittel zum Umwälzen desselben, bestehend aus einer Ableitung für die Flotte an der betreffenden Stelle der Behandlungszone (BZ) am Boden der zugehörigen Verweilsektion (A, B oder C usw.), einer Umwälzpumpe (UP) und einer Rückführungsleitung für den so abfließenden Flottenüberschuß zur Zudosiereinrichtung (ZV) einer aerodynamisch wirksamen Transportdüse (DS) oder direkt zur gleichen oder einer vorgängigen hydraulisch wirksamen Transportdüse.

Zur Unterstützung der aerodynamisch und gegebenenfalls der hydraulisch wirksamen Transportdüsen (DS) sind schließlich noch andere Arten des Verweilens und Weitertransports möglich. So können z.B. innerhalb der Behandlungszone (BZ) zusätzlich eine oder mehrere in Warentransportrichtung angeordnete, antreibbare Haspel(n) (HP) als weitere(s) Transportelement(e) vorhanden sein, oder man kann auch entsprechend der Teilansicht in Fig. 3 ein Teilstück des Verweilraumes, d.h. eines oder mehrerer Speicherbereiche(s) (SB) mit einem in Warenfortbewegungsrichtung angeordneten, antreibbaren Förderband (FB), besonders endlosen Siebband ausstatten, auf dem der Warenbahnstrang abgelegt oder abgetafelt weiterbefördert wird.

Die nachfolgenden Ausführungsbeispiele sollen die Variationsbreite des erfindungsgemäßen Verfahrens aufzeigen, ohne es dabei in irgendeiner Weise einzuschränken. In diesen Beispielen beziehen sich nicht weiter bezeichnete %-Angaben auf das Gewicht des jeweiligen Textilgutes im trockenen Zustand. Die Farbstoffe werden hierbei in handelsüblicher Form und Beschaffenheit verwendet.

### Beispiel 1

Eine Partie einer Baumwoll-Henkelware in Schlauchform ist in einem Kontinue-Jet zu färben. Dazu werden die einzelnen Warenstücke mit ihren jeweiligen Enden nacheinander zu einem langgeführten Strang zusammengenäht und mit einem Vorläufer versehen. Letzterer wird nunmehr über eine als Wareneinlaß dienende erste Düse, welche gleichzeitig die Abdichtung der eigentlichen Behandlungszone nach außen besorgt sowie den Strang aerodynamisch mittels Sattdampf befördert, in die Färbemaschine eingebracht, wobei der Strang beim Durchlauf durch diese Eingangsdüse zugleich eine Erwärmung auf etwa 70°C erfährt. Darüber hinaus nimmt er während der erwähnten Maßnahme noch ca. 50 % Feuchte auf. Sodann verbleibt der feuchte Strang im Mittel 1 Minute in dem zugehörigen (ersten) Speicherraum der Jet-Anlage, wobei sich unter den angewandten Bedingungen Feuchtigkeitsgehalt und Temperatur im Textilgut völlig ausgleichen.

Danach wird der so vorbehandelte Warenstrang von einer weiteren Transportdüse, die mit einem Dampf/Luft-Gemisch betrieben wird, erfaßt und mit Hilfe dieser zweiten Düse in der Färbekammer weiterbefördert. Dem antreibenden Dampf/Luft-Gemisch wird dabei eine wäßrige Färbeflotte von ca. 30°C kontinuierlich so zudosiert, daß eine zusätzliche Beladung der Ware mit 150 % dieser Flotte stattfindet.

Die besagte Flotte enthält pro Liter Wasser:
0,17 g des violetten Reaktivfarbstoffes der Formel
0,17 g des braunen Reaktivfarbstoffes der Formel
0,25 g des gelben Reaktivfarbstoffes der Formel
30 g Glaubersalz und
15 ml Natronlauge (32,5 %ig).

Die Natronlauge wird der Färbeflotte erst unmittelbar vor ihrer Zudosierung in die Jet-Maschine beigemischt.

Das den Warenstrang im Verlauf dieser Behandlungsphase antreibende Dampf/Luft-Gemisch wird unter Psychrometer-Kontrolle derart eingestellt, daß auf der Ware (Naßtemperatur) 70°C resultieren, wogegen der Dampf/Luft-Raum eine Temperatur (Trockentemperatur) von 110°C aufweist.

Zur Farbstoff-Fixierung durch Warmverweilen verbleibt das in der zuvor beschriebenen Weise behandelte Textilmaterial nun noch 15 Minuten im Warenspeicher der Jet-Anlage, wobei es spiralförmig über weitere angetriebene Strangrollen in Richtung Warenauslaß fortbewegt wird. Danach wird der so gefärbte Warenstrang der Maschine durch Herausziehen kontinuierlich entnommen und in einem separaten Strangwäscher - wie für Reaktivfarbstoffe üblich - nachbehandelt.

Man erhält eine sandfarbene, egale Färbung der Henkelware.

Im Zuge der Durchführung der obigen Färbung kann als Fixiermittel für die Reaktivfarbstoffe anstelle der reinen Natronlauge auch ein Gemisch Natronlauge/Wasserglas oder Wasserglas allein mit gleichem Erfolg eingesetzt werden. Ebenso sind dabei andere bewährte Fixieralkalien verwendbar.

### Beispiel 2

Zum Färben eines Baumwollgewebes in einem Kontinue-Jet bringt man dieses - wie in Beispiel 1 - in Strangform über eine erste Düse, die mittels Sattdampf betrieben wird, in die Färbemaschine ein. Dabei erwärmt sich das Gewebe auf etwa 70-80°C und nimmt gleichzeitig ca. 70 % Feuchtigkeit auf. Durch kurzes Verweilen im Speicherraum der Jet-Anlage verteilen sich Wärme und Feuchtigkeit gleichmäßig im gesamten Textilmaterial. Die Weiterbeförderung des Gewebes erfolgt nun in Spiralform unter der Wirkung mehrerer gasbetriebener Transportdüsen, wobei sich nach jedem Durchgang durch jeweils eine solche Düse zwischenzeitlich ein kurzes Verweilen im zugehörigen Speicherraum (je ca. 1-3 Minuten) anschließt.

Mittels einer zweiten Düse wird der Gewebestrang nun mit einer Färbeflüssigkeit beaufschlagt, indem man dem den Warenvortrieb bewirkenden Dampf/Luft-Gemisch in dieser Düse die genannte Flotte kontinuierlich so zudosiert, daß der Gewebestrang zusätzlich weitere 70 % Feuchte aufnimmt.

Diese wäßrige Flotte von 25°C enthält:

| | |
|---|---|
| 105 g/l | der handelsüblichen Flüssigmarke des Farbstoffes Leuco Sulphur Brown 96 mit der C.I.-Nr. 53228, |
| 3 g/l | Natriumsulfhydrat (NaHS) und |
| 5 g/l | einer 21%igen wäßrigen Natriumpolysulfidlösung (Na₂Sₓ; x = 2-5) |

Die Einwirkungstemperaturen im anschließenden Verweilspeicher der Maschine werden mittels einer Psychrometer-Anordnung wie folgt eingestellt:
Naßtemperatur 90°C, Trockentemperatur 120°C.

Nach Durchlaufen einer weiteren Förderdüse wird die so behandelte Ware der Maschine - wie im Beispiel 1 - entnommen und mit Wasser gespült; sodann wird der aufgezogene Farbstoff wie üblich oxidiert und abschließend das in dieser Weise gefärbte Textilgut erneut mit Wasser warm und heiß klargespült.

Man erhält eine dunkelbraune, egale Färbung des Baumwollgewebes.

### Beispiel 3

Ein Wollgewebe in Strangform wird in eine Kontinue-Jet-Färbemaschine eingeführt und in der ersten Düse dieser Anlage durch Einwirkung von Sattdampf - wie im Beispiel 1 - mit ca. 100 % Feuchtigkeit beaufschlagt sowie dabei auf 80°C aufgeheizt. Nach einer kurzen Verweilzeit zum Ausgleich von Temperatur und Feuchte in dem Gewebe wird das Stranggut in einer zweiten Düse, bei einer nochmaligen Flottenaufnahme von 150 %, mit einer wäßrigen Färbeflotte behandelt, welche
12 g/l des Farbstoffes Reactive Blue 19 mit der C.I.-Nr. 61200
enthält und deren pH-Wert mittels Essigsäure auf 5 eingestellt ist. Durch zusätzliches Einblasen von Heißdampf wird die Flottentemperatur während der Applikation der Färbeflüssigkeit auf 103°C gesteigert.

Nach einer weiteren kurzen Verweilzeit des Wollstranges werden dem Transportgas nun über eine dritte Düse noch 10 % einer wäßrigen Flotte, enthaltend
5 g/l Natriumtrichloracetat,
zudosiert und die Färbung wird weitere 20 Minuten unter den eingestellten Temperatur- und Feuchtigkeitsbedingungen fortgeführt, wobei der Weitertransport des Wollgewebes dann allerdings über Haspeln in der Art eines Clapôts erfolgt.

Danach wird das gefärbte Gewebe aus der Maschine herausgefahren und in einer Strangwaschmaschine der üblichen Nachbehandlung unterzogen.

Man erhält eine egale, klare und sehr echte Blau-Färbung des Wollgewebes.

### Beispiel 4

Ein Polyestergewebe in Strangform wird über eine Kombination aus einer Abdichtung gegenüber der Außenatmosphäre gemäß deutscher Patentschrift DE-C-25 37 665 sowie einer ersten, mit Sattdampf betriebenen Düse in eine Kontinue-Jet-Färbeanlage eingefahren, dabei auf etwa 100°C aufgeheizt und zugleich mit ca. 60 % Feuchtigkeit, ebenfalls von 100°C, beladen. Daraufhin führt man im Speicherraum der Jet-Anlage durch kurzes Verweilen (1-2 Minuten) des Textilmaterials unter den angewandten Bedingungen den Ausgleich von Temperatur und Feuchte im Gewebe herbei.

In einer zweiten, die Ware gleichzeitig mit einem Heißdampf/Heißluft-Gemisch fördernden Düse wird nun dem zirkulierenden Antriebsgas eine 90°C heiße, wäßrige Flotte zudosiert, die

| | |
|---|---|
| 22 g/l | des Farbstoffes Disperse Yellow 54 mit der C.I.-Nr. 47020 |
| 5 g/l | des Farbstoffes Disperse Red 73 mit der C.I.-Nr. 11116 |

sowie Essigsäure zum Einstellen eines pH-Wertes von 4,5 enthält. Diese Zudosierung erfolgt so, daß das Polyestergewebe im Zuge der genannten Maßnahmen eine weitere Flottenaufnahme von ca. 100 % erfährt. Durch das antreibende Heißdampf/Heißluft-Gemisch wird die Temperatur von Flotte und Farbgut auf etwa 130°C gesteigert. Über weitere Transportdüsen wird das Gewebe danach spiralartig mit jeweils 1-2 Minuten Verweilzeit der gebildeten Schlaufen im Speicherraum der Maschine aerodynamisch fortbewegt. Dabei hält man die Temperatur innerhalb der Anlage konstant auf 130°C. Durch zusätzliches Einblasen von HT-Dampf wird währenddessen ein Verdunsten der Flotte von der Ware verhindert.

Nach 6-maligem Umlaufen samt Verweilen im Speicher unter den zuvor genannten Bedingungen wird die Ware über eine Druckabdichtung gemäß deutscher Patentschrift DE-C-25 37 665 einem separaten Kühlabteil zugeführt und diesem zur in üblicher Weise durchgeführten Nachbehandlung entnommen.

Danach erhält man ein gelborange, egal gefärbtes Polyestergewebe.

### Beispiel 5

Die Färbung des Beispiels 4 im Kontinue-Jet kann auch wie folgt durchgeführt werden:
Einführen, Konditionieren (Anfangsfeuchte) und Beaufschlagen des Polyestergewebes mit der Färbeflotte finden genauso wie in Beispiel 4 statt. Lediglich das antreibende Dampf/Luft-Gemisch stellt aufgrund reduzierter Wärmekapazität nur eine Temperatur von 100°C in der Maschine und auf der Ware her.

In diesem Zustand läßt man das Farbgut ca. 10 Minuten über Haspeln oder Düsen spiralartig durch die Maschine laufen.

Danach werden über eine zum Produkt-Zusatz in das Antriebsgas geeignete Düse weitere 10 % einer wäßrigen Flotte, enthaltend
10 g/l eines handelsüblichen Carriers auf Methylsalicylat-Basis (als Emulsion)
auf die mit dem Farbmittel getränkte Ware aufgebracht und letztere wird in gleicher Weise wie oben noch weitere 10 Minuten der Einwirkung des gasförmigen Fixiermediums ausgesetzt.

Nun kann dieso gefärbte Ware der Maschine wieder entnommen und auf übliche Weise nachbehandelt werden.

Das Färbeergebnis entspricht dem von Beispiel 4.

### Beispiel 6

Ein zu einer fortlaufenden, nicht in sich geschlossenen Materialbahn zusammengenähtes und zum Strang zusammengefaßtes Gewirk aus texturierten Polyesterfasern wird über eine Druckabdichtung wie in Beispiel 4 in die Färbeanlage eingefahren und unmittelbar nach Eintritt in den Kontinue-Jet unter Zuhilfenahme einer Siebtrommel-Vorrichtung gemäß Fig. 2 mit einer wäßrigen Flotte von 90°C beaufschlagt, die per Liter

| | |
|---|---|
| 11 g | des Farbstoffes Disperse Yellow 54 mit der C.I.-Nr. 47020 |
| 5 g | des Farbstoffes Disperse Red 73 mit der C.I.-Nr. 11116 |
| 3 g | des Farbstoffes Disperse Blue 56 mit der C.I.-Nr. 63285 |

sowie Essigsäure zum Einstellen eines pH-Wertes von 4,5 enthält.

Das Gewirk ist dann mit 300 % Feuchtigkeit beladen und gelangt durch den mechanischen Zug der rotierenden Siebtrommel in das erste Verweilabteil. Überschüssige Flotte, die vom Textilgut abtropft, wird am Boden dieses Abteils abgesaugt und über eine Pumpe sowie eine Injektionsdüse dem Gasstrom einer ersten, mit Dampf von 130°C beschickten Transportdüse zugeführt. Diese erste, in Warenlaufrichtung nachgeschaltete Düse entnimmt den Strang dem ersten Verweilabteil und befördert ihn in das zweite Abteil. Durch den eingesetzten Dampfstrom herrscht in der ganzen, als Druckkammer ausgelegten Maschine eine Temperatur von 130°C. Eine weitere dampfbetriebene Düse und darauffolgend angetriebene Strangrollen besorgen die kontinuierliche Fortbewegung des PES-Gewirkes durch die Anlage, wobei jeweils ein Verweilen des Textilgutes von ca. 3 Minuten zwischen zwei benachbarten Dampfdüsen eingeschoben wird. Nach insgesamt 20 Minuten wird der Warenstrang über eine am anderen Ende angebrachte Druckabdichtung gleichen Typs wieder aus dem Färbe-Jet ausgefahren und abschließend wie üblich nachbehandelt.

Man erhält eine Braunfärbung des Gewirkes.

## Patentansprüche

1. Verfahren zum kontinuierlichen Färben von strangförmigem Textilgut (TG) aus synthetischen und/oder natürlichen Fasern mit wäßrigen Flotten - enthaltend für den betreffenden Fasertyp geeignete Farbstoffe, auf Düsen(Jet)-Färbemaschinen, wobei der Vorschub für den Transport der Ware durch die in sich geschlossene Behandlungszone (BZ) im wesentlichen über die Betätigung des Düsensystems mittels der Bewegungsenergie eines umgewälzten Gasstromes erfolgt, dadurch gekennzeichnet, daß man den langlaufenden Textilstrang (TG)- gegebenenfalls über ein zur Außenatmosphäre hin druckabdichtendes Element - kontinuierlich in die Behandlungszone (BZ) einbringt, ihn dort während seiner weiteren Passage mit der Färbeflotte, imprägniert und sodann mittels einer in Warenfortbewegungsrichtung angeordneten, aerodynamisch wirksamen Düsenanordnung, bestehend aus mindestens einer Transportdüse, (DS) mit einer solchen Geschwindigkeit durch die Behandlungszohe vorwärts befördert, daß er darin bis zu 20 Minuten einer Verweiloperation - gegebenenfalls bei Fixierbedingungen für den Farbstoff, oder Mischung davon - ausgesetzt ist, worauf man abschließend den so behandelten Textilstrang - gegebenenfalls über ein weiteres Dichtungselement gleicher Art wie eingangs - der Behandlungszone (BZ) wieder kontinuierlich entnimmt.

2. Verfahren nach Anspruch 1, dadurch gekennzeichnet, daß man die Maßnahme zur Imprägnierung des Textilgutes (TG) mit der Färbeflotte während des Einbringens des Warenstranges in die Behandlungszone oder unmittelbar darauf vornimmt.

3. Verfahren nach Anspruch 1 oder 2, dadurch gekennzeichnet, daß man das Textilgut (TG) nacheinander mehrmals Imprägnierungsschritten mit gleicher oder andersartiger Zielsetzung unterzieht.

4. Verfahren nach einem oder mehreren der Ansprüche 1 bis 3, dadurch gekennzeichnet, daß man zur Imprägnierung des Textilgutes den Warenstrang (TG) unter teilweiser Umschlingung über die Mantelfläche von mindestens einer rotierenden, von innen her mit der Färbeflotte beschickten Lochtrommel (LT) führt.

5. Verfahren nach einem oder mehreren der Ansprüche 1 bis 3, dadurch gekennzeichnet, daß man zur Imprägnierung des Textilgutes den Warenstrang (TG) durch eine einzelne oder eine Serie von in Warenfortbewegunsrichtung angeordnete(n), mit der Färbeflotte beschickte (Ringdüse(n)(RD) passieren läßt.

6. Verfahren nach einem oder mehreren der Ansprüche 1 bis 3, dadurch gekennzeichnet, daß man zur Imprägnierung des Textilgutes die Färbeflotte dem aerodynamisch wirksamen Gasstrom praktisch im Bereich der Düsenanordnung (DS) für den Warenvortrieb zudosiert.

7. Verfahren nach einem oder mehreren der Ansprüche 1 bis 3, dadurch gekennzeichnet, daß man zur Imprägnierung des Textilgutes die Färbeflotte zum aerodynamisch wirksamen Gasstrom auf der Saugseite des diesen erzeugenden Gebläses (GB) zudosiert.

8. Verfahren nach einem oder mehreren der Ansprüche 4 bis 7, dadurch gekennzeichnet, daß man einen eventuell aufgebrachten Überschuß an der Färbeflotte nach dem Abtropfen derselben vom Warenstrang dem vorgängigen Imprägnierschritt wieder im Kreislauf zurückführt.

9. Verfahren nach einem oder mehreren der Ansprüche 1 bis 8, dadurch gekennzeichnet, daß die Färbetemperatur für den aerodynamisch wirksamen Gasstrom bei atmosphärischem Druck unterhalb 100°C, vorzugsweise im Bereich zwischen 10 und 100°C liegt.

10. Verfahren nach einem oder mehreren der Ansprüche 1 bis 8, dadurch gekennzeichnet, daß die Färbetemperatur für den aerodynamisch wirksamen Gasstrom bei erhöhtem Druck im Bereich zwischen 100 und 150°C liegt.

11. Verfahren nach Anspruch 9 oder 10, dadurch gekennzeichnet, daß man durch Einsatz eines bei der vorgegebenen Temperatur im Sättigungsgleichgewicht befindlichen Dampf/Luft-Gemisches als aerodynamisch wirksamen Gasstrom im Zuge der Verweiloperation jeweils eine unterschiedliche Färbetemperatur im Gasraum (Trockentemperatur) sowie auf der imprägnierten Ware (Naßtemperatur) einstellt.

12. Verfahren nach einem oder mehreren der Ansprüche 9 bis 11, dadurch gekennzeichnet, daß man die Färbetemperatur für den aerodynamisch wirksamen Gasstrom automatisch regelt.

13. Verfahren nach einem oder mehreren der Ansprüche 1 bis 12, dadurch gekennzeichnet, daß der aerodynamisch wirksame Gasstrom in Bezug auf die beabsichtigte Farbstoff-Fixierung nicht inert ist.

14. Verfahren nach Anspruch 13, dadurch gekennzeichnet, daß man entsprechend den vorgewählten Temperatur- und Druckbedingungen das strangförmige Textilgut (TG) mit der Färbeflotte unmittelbar im Fixierzustand in Kontakt bringt.

15. Verfahren nach einem oder mehreren der Ansprüche 1 bis 14, dadurch gekennzeichnet, daß der mit der Färbeflotte imprgänierte Textilstrang (TG) im Anschluß an die Passage der aerodynamisch wirksamen Düsenanordnung (DS) einem dieser zugeordneten Speicherbereich (SB) zugeführt wird und letzteren während der Verweiloperation im abgetafelten Zustand durchquert.

16. Verfahren nach Anspruch 15, dadurch gekennzeichnet, daß der Textilstrang (TG) nach Durchqueren eines ersten Speicherbereiches (SB) erneut mindestens einer Kombination aus aerodynamisch wirksamer Düsenanordnung (DS) samt nachfolgendem Speicherbereich (SB) zugeführt wird.

17. Verfahren nach einem oder mehreren der Ansprüche 1 bis 16, dadurch gekennzeichnet, daß man die Maßnahmen zum Imprägnieren und Verweilen des kontinuierlich laufenden Textilgutes (TG) unter isothermen Bedingungen vornimmt.

18. Verfahren nach einem oder mehreren der Ansprüche 1 bis 17, dadurch gekennzeichnet, daß zusätzlich zur aerodynamish bewirkten Warenfortbewegung mindestens eine Transportdüse (DS) für das kontinuierlich laufende Textilgut (TG) mit strömender Färbeflotte betrieben wird, wobei der Warenvorschub durch hydraulische Wirkung erfolgt, und man die abfließende, bei der Imprägnierung nicht verbrauchte überschüssige Flotte dann dieser flüssigkeitsbetriebenen Düsenanordnung wieder im Kreislauf zurückführt.

19. Vorrichtung vom Typ einer Düsen(Jet)-Färbemaschine zur Durchführung des Verfahrens nach einem oder mehreren der Ansprüche 1 bis 18, im wesentlichen bestehend aus einem in sich geschlossenen Behältnis als Behandlungszone (BZ) für das unter Düsenantrieb kontinuierlich als Strang durchlaufende Textilgut (TG), versehen mit Wareneinlaß (WE) und Warenauslaß (WA) samt letzteren vorgeschaltete bzw. nachgeschaltete, gegebenenfalls abtreibbare Strangrollen (RB; RA) zwecks Beschickung der Behandlungszone (BZ) mit dem bzw. Abzug des Warenstrang(es) (TG),
wobei die Behandlungszone (BZ) außerhalb mit separaten Leitungen für die Zuführung sowie den nachherigen Kreislauf
von gasförmigem Medium (Gaskreislauf GK) als dem den Warenvorschub allein bewerkstelligenden oder gegebenenfalls unterstützenden Transportmittel, samt in dieses Zirkulationssystem (GK) eingeschlossenem Gebläse (GB) zum Erzeugen und Verdichten des antreibenden Gasstromes zusammen mit auf der Druckseite des Gebläses (GB) nachgeschaltetem Wärmeaustauscher (HE) zur Regelung der Gastemperatur,
sowie von mindestens einer Färbeflotte (Flottenkreislauf FK) als dem flüssigen Behandlungsmittel für den Imprägniervorgang, samt in dieses Zirkulationssystem (FK) eingebauter Umwälzpumpe (UP) und Stutzen für eine oder mehrere von einem Ansatz- bzw. Vorratsgefäß (AG) über eine zwischengeschaltete Dosierpumpe (DP) herkommende Flottenzuleitung(en),
verbunden ist,
dadurch gekennzeichnet, daß innerhalb der Behandlungszone (BZ) - in der angegebenen Reihenfolge - unmittelbar nach dem Wareneinlaß (WE) eine Imprägniereinrichtung (IE) für die Applikation der Färbeflotte auf den langlaufenden Textilstrang (TG),
und eine in Warenfortbewegungsrichtung angeordnete, aerodynamisch wirksame Düsenanordnung, bestehend aus mindestens einer Transportdüse (DS), samt den notwendigen Strangführungsrollen (FR) für die Passage des Textilgutes (TG) durch die Behandlungszone (BZ), jeweils in Kombination mit einem als Verweilstrecke (VS) ausgebildeten Speicherbereich (SB), welcher vom imprägnierten Textilstrang (TG) während der Verweiloperation unter stetiger Vorwärtsbewegung im spannungsfreien Zustand durchquert wird, vorhanden sind, wobei der Speicherbereich (SB) der Behandlungszone (BZ) - maßgeblich in Übereinstimmung mit der Anzahl der Transportdüsen (DS) bzw. nachfolgenden Verweilstrecken (VS) - gegebenenfalls in mindestens ebenso viele Verweilsektionen (A, B, C usw.) unterteilt sein kann, sowie die zum Betrieb der Maschine erforderlichen Anschlüsse und Ventile für die Einspeisung bzw. den Abfluß des Antriebsgases und der Färbeflotte(n) einschließlich der Leitungen für deren jeweilige getrennte Umwälzung in Verbindung mit den außerhalb der Behandlungszone (BZ) gelegenen Teilabschnitten des zugehörigen Kreislaufes (GK;FK).

20. Vorrichtung nach Anspruch 19, dadurch gekennzeichnet, daß Wareneinlaß (WE) und Warenauslaß (WA) als gegenüber der Außenatmosphäre hin druckabdichtende Elemente ausgebildet sind.

21. Vorrichtung nach Anspruch 19 oder 20, dadurch gekennzeichnet, daß Wareneinlaß (WE) und Imprägniereinrichtung (IE) eine Einheit bilden.

22. Vorrichtung nach einem oder mehreren der Ansprüche 19 bis 21, dadurch gekennzeichnet, daß die Imprägniereinrichtung (IE) eine einzelne oder mehrere, zumindest teilweise in einen Trog (TR) eintauchende, axial antreibbare Lochtrommel(n) (LT) darstellt, die von innen her mit der Färbeflotte beschickbar ist (sind).

23. Vorrichtung nach einem oder mehreren der Ansprüche 19 bis 21, dadurch gekennzeichnet, daß die Imprägniereinrichtung (IE) eine einzelne oder eine Serie von in Warenfortbewegungsrichtung angeordnete(n) Ringdüse(n) (RD) darstellt, die mit der Färbeflotte beschickbar ist (sind).

24. Vorrichtung nach einem oder mehreren der Ansprüche 19 bis 23, dadurch gekennzeichnet, daß als aerodynamisch wirksame Düsenanordnung im Anschluß an die Imprägniereinrichtung (IE) eine Serie von Transportdüsen (DS) mit jeweils zwischengeschaltetem Speicherbereich (SB) vorhanden ist.

25. Vorrichtung nach Anspruch 24, dadurch gekennzeichnet, daß die Tranportdüsen (DS) unabhängig voneinander oder gemeinsam durch strömendes Gas betreibbar sind.

26. Vorrichtung nach Anspruch 24 oder 25, dadurch gekennzeichnet, daß mindestens einer der aerodynamisch wirksamen Transportdüsen (DS) ein oder mehrere mechanische Mittel zum Zudosieren (ZV) von Färbeflotte(n) in den Gasstrom zugeordnet ist (sind).

27. Vorrichtung nach einem oder mehreren der Ansprüche 24 bis 26, dadurch gekennzeichnet, daß zusätzlich zur aerodynamisch wirksamen Düsenanordnung mindestens eine hydraulisch wirksame Transportdüse vorhanden ist.

28. Vorrichtung nach Anspruch 27, dadurch gekennzeichnet, daß die hydraulisch wirksame(n) Transportdüse(n) mittels Färbeflotte betreibbar ist (sind).

29. Vorrichtung nach den Ansprüchen 27 und 28, dadurch gekennzeichnet, daß im Falle eines eventuell auftretenden Flottenüberschusses mechanische Mittel zum Umwälzen desselben vorgesehen sind, bestehend aus einer Ableitung für die Flotte an der betreffenden Stelle der Behandlungszone (BZ) am Boden der zugehörigen Verweilsektion (A, B oder C usw.), einer Umwälzpumpe (UP) und einer Rückführungsleitung für den Flottenüberschuß zur Zudosiereinrichtung (ZV) einer aerodynamisch wirksamen Transportdüse (DS) oder direkt zur gleichen oder einer vorgängigen hydraulisch wirksamen Transportdüse.

30. Vorrichtung nach einem oder mehreren der Ansprüche 19 bis 29, dadurch gekennzeichnet, daß zur Unterstützung der aerodynamisch und gegebenenfalls der hydraulisch wirksamen Düsenanordnungen zusätzlich eine oder mehrere in Warenfortbewegungsrichtung angeordnete, antreibbare Hapsel(n) (HP) als weitere(s) Transportelement(e) vorhanden ist (sind).

31. Vorrichtung nach einem oder mehreren der Ansprüche 19 bis 29, dadurch gekennzeichnet, daß mindestens ein Teilstück eines oder mehrerer Speicherbereiche(s) (SB) zusätzlich mit einem in Warenfortbewegungsrichtung angeordneten, antreibbaren Förderband (FB) als weiterem Transportelement für den Textilstrang ausgerüstet ist.

32. Vorrichtung nach einem oder mehreren der Ansprüche 19 bis 31, dadurch gekennzeichnet, daß im Gaskreislauf (GK) ein Anschluß/Ventil (VF) für das Zudosieren der Färbeflotte auf der Saugseite des Gebläses (GB) angeordnet ist.

## Claims

1. A process for the continuous dyeing of textile materials (TG) made of synthetic and/or natural fibers in rope form with aqueous liquors containing dyes suitable for the fiber type in question on jet dyeing machines, where the propulsive force for the transport of the textile material through the self-contained treatment zone (BZ) stems essentially from the kinetic energy of a recirculating gas stream generated by actuation of the jet system, which comprises introducing the moving textile rope (TG) continuously into the treatment zone (BZ), if appropriate by way of an element which seals off the outside atmosphere, impregnating it therein in the course of its further passage with the dyeing liquor and then conveying it forward through the treatment zone by means of an aerodynamic jet arrangement arranged in the cloth transport direction and comprising at least one transport jet (DS), at such a speed that said rope is exposed to a dwell operation for up to 20 minutes, if desired under fixing conditions for the dye, or mixture thereof, whereupon, finally, the textile rope thus treated is continuously run out again from the treatment zone (BZ), if appropriate by way of a further sealing element of the same type as at the start.

2. The process as claimed in claim 1, wherein the measure for impregnating the textile material (TG) with the dyeing liquor is effected during the introduction of the textile rope into the treatment zone or immediately thereafter.

3. The process as claimed in claim 1 or 2, wherein the textile material (TG) is subjected in succession to repeated impregnating steps having the same or different purposes.

4. The process as claimed in one or more of claims 1 to 3, wherein, to impregnate the textile material, the textile rope (TG) is guided with partial wrapping over the shell surface of at least one rotating perforated drum (LT) charged from the inside with the dyeing liquor.

5. The process as claimed in one or more of claims 1 to 3, wherein, to impregnate the textile material, the textile rope (TG) is passed through one or more annular nozzles (RD) charged with the dyeing liquor and arranged in the fabric transport direction.

6. The process as claimed in one or more of claims 1 to 3, wherein, to impregnate the textile material, the dyeing liquor is metered into the aerodynamically active gas stream virtually within the confines of the fabric transport jet arrangement (DS).

7. The process as claimed in one or more of claims 1 to 3, wherein, to impregnate the textile material, the dyeing liquor is metered into the aerodynamically active gas stream on the suction side of the blower (GB) creating said gas stream.

8. The process as claimed in one or more of claims 4 to 7, wherein any excess of dyeing liquor applied, after it has dripped off the textile rope, is recycled into the preceding impregnating step.

9. The process as claimed in one or more of claims 1 to 8, wherein the dyeing temperature for the aerodynamically active gas stream under atmospheric pressure is below 100°C, preferably within the range between 10 and 100°C.

10. The process as claimed in one or more of claims 1 to 8, wherein the dyeing temperature for the aerodynamically active gas stream under superatmospheric pressure is within the range between 100 and 150°C.

11. The process as claimed in claim 9 or 10, wherein by using a vapor/air mixture which is in saturation equilibrium at the predetermined temperature as the aerodynamically active gas stream a different dyeing temperature in the gas stream (dry-bulb temperature) and on the impregnated textile material (wet-bulb temperature) are set in the course of the dwell operation.

12. The process as claimed in one or more of claims 9 to 11, wherein the dyeing temperature for the aerodynamically active gas stream is controlled automatically.

13. The process as claimed in one or more of claims 1 to 12, wherein the aerodynamically active gas stream is not inert in relation to the intended dye fixation.

14. The process as claimed in claim 13, wherein in accordance with the preselected temperature and pressure conditions the textile material (TG) in rope form is brought into contact with the dyeing liquor directly in the fixing state.

15. The process as claimed in one or more of claims 1 to 14, wherein the textile rope (TG) impregnated with the dyeing liquor, after passing through the aerodynamically active jet arrangement (DS), passes to a storage space (SB) associated therewith and passes through the latter in the course of the dwell operation in the plaited state.

16. The process as claimed in claim 15, wherein the textile rope (TG), after passing through a first storage space (SB), is again delivered to at least one combination of aerodynamically active jet arrangement (DS) with subsequent storage space (SB).

17. The process as claimed in one or more of claims 1 to 16, wherein the measures for impregnating and dwelling the continuously running textile material (TG) are carried out under isothermal conditions.

18. The process as claimed in one or more of claims 1 to 17, wherein, in addition to the aerodynamically effected fabric transport, at least one transport jet (DS) for the continuously running textile material (TG) is operated with flowing dyeing liquor, the fabric being propelled hydraulically, and the excess liquor run-off not consumed in the course of the impregnation is then recycled into this liquid-operated jet arrangement.

19. Apparatus of the type of a jet dyeing machine for performing the process as claimed in one or more of claims 1 to 18, consisting essentially of a self-contained receptacle for use as a treatment zone (BZ) for the textile material (TG) passing continuously therethrough in rope form under jet drive, provided with a goods inlet (WE) and a goods outlet (WA) and also, upstream of the former and downstream of the latter, optionally driveable rope rollers (RB; RA) for the purpose respectively of charging the treatment zone (BZ) with or take-up of the textile rope (TG),
the treatment zone (BZ) being connected on the outside to separate lines for the supply and the subsequent cycling of gaseous medium (gas cycle GK) for use as the transport means solely responsible for or possibly augmenting the advancement of the textile material (TG), this circulation system (GK) including a blower (GB) for generating and compressing the driving gas stream together with a heat exchanger (HE) on the pressure side of the blower (GB) for controlling the gas temperature,
and also of at least one dyeing liquor (liquor cycle FK) for use as the liquid treating agent for the impregnating step, this circulation system (FK) incorporating a circulation pump (UP) and connections for one or more liquor feed lines coming from a make-up or stock reservoir vessel (AG) via a metering pump (DP) connected in between,
wherein there are present within the treatment zone (BZ) - in the stated order - immediately downstream of the goods inlet (WE) an impregnating means (IE) for applying the dyeing liquor to the moving textile rope (TG), and an aerodynamically active jet arrangement disposed in the cloth transport direction and comprising at least one transport jet (DS) together with the necessary rope guiding rollers (FR) for passing the textile material (TG) through the treatment zone (BZ),
each in combination with a storage space (SB) which is constructed as a dwell leg (VS) and through which the impregnated textile rope (TG) passes in the course of the dwell operation with constant forward movement in the tensionless state,
it being possible if appropriate for the storage space (SB) of the treatment zone (BZ) to be sub-divided essentially in conformity with the number of transport jets (DS) and/or subsequent dwell legs (VS) into at least as many dwell sections (A, B, C, etc.),
and also the connections and valves required for operating the machine for feeding or drawing off the drive gas and the dyeing liquor(s) including the lines for their separate recirculation in conjunction with the sections of the associated cycle (GK; FK) which are situated outside the treatment zone (BZ).

20. The apparatus as claimed in claim 19, wherein the goods inlet (WE) and goods outlet (WA) are constructed as elements which seal off the outside atmosphere.

21. The apparatus as claimed in claim 19 or 20, wherein goods inlet (WE) and impregnating means (IE) form one unit.

22. The apparatus as claimed in one or more of claims 19 to 21, wherein the impregnating means (IE) constitutes one or more axially driveable perforated drums (LT) which dip at least partially into a trough (TR) and which are chargeable with the dyeing liquor from the inside.

23. The apparatus as claimed in one or more of claims 19 to 21, wherein the impregnating means (IE) constitute one or more annular nozzles (RD) arranged in fabric transport direction and chargeable with the dyeing liquor.

24. The apparatus as claimed in one or more of claims 19 to 23, wherein the aerodynamically active jet arrangement downstream of the impregnating means (IE) comprises a series of transport jets (DS) each with an interconnected storage space (SB).

25. The apparatus as claimed in claim 24, wherein the transport jets (DS) are operable independently of one another or conjointly with flowing gas.

26. The apparatus as claimed in claim 24 or 25, wherein at least one of the aerodynamically active transport jets (DS) is associated with one or more mechanical means for metering (ZV) dyeing liquor(s) into the gas stream.

27. The apparatus as claimed in one or more of claims 24 to 26, wherein in addition to the aerodynamically active jet arrangement there is at least one hydraulically active transport jet present.

28. The apparatus as claimed in claim 27, wherein the hydraulically active transport jet(s) is or are operable by means of dyeing liquor.

29. The apparatus as claimed in claim 27 and 28, wherein to cope with any excess liquor there are provided mechanical means for recirculating the same, comprising a lead-off line for liquor at the relevant point of the treatment zone (BZ) at the floor of the associated dwell section (A, B or C, etc.), a circulation pump (UP) and a return line for the excess liquor to the metering means (ZV) of an aerodynamically active transport jet (DS) or directly to the same or a preceding hydraulically active transport jet.

30. The apparatus as claimed in one or more of claims 19 to 29, wherein, to augment the aerodynamically and optionally the hydraulically active jet arrangements, there are additionally present one or more driveable reels (HP) arranged in fabric transport direction as further transport element(s).

31. The apparatus as claimed in one or more of claims 19 to 29, wherein at least one partial section of one or more storage spaces (SB) is additionally equipped with a driveable conveyor belt (FB) arranged in the fabric transport direction as a further transport element for the textile rope.

32. The apparatus as claimed in one or more of claims 19 to 31, wherein there is arranged in the gas cycle (GK) a connection/valve (VF) for metering the dyeing liquor in on the suction side of the blower (GB).

## Revendications

1. Procédé pour réaliser la teinture en continu d'une matière textile en écheveau (TG) constituée par des fibres synthétiques et/ou naturelles au moyen de bains aqueux - contenant des colorants appropriés pour le type concerné de fibres, dans des machines de teinture à buses (jets), l'avance pour le transport de l'article à travers la zone de traitement (BZ) fermée sur elle-même s'effectuant essentiellement par l'intermédiaire de l'actionnement du système de buses au moyen de l'énergie de déplacement d'un courant de gaz entraîné en circulation, caractérisé en ce qu'on introduit en continu l'écheveau textile (TG) circulant longitudinalement - éventuellement à travers un élément qui établit une étanchéité pour la pression vis-à-vis de l'atmosphère extérieure - dans la zone de traitement (BZ), on l'imprègne dans cette zone avec un bain de teinture pendant la poursuite de son passage, et l'écheveau est entraîné à travers la zone de traitement au moyen d'un dispositif à buses, qui est disposé dans la direction d'avance de l'article, a une action aérodynamique et est constitué par au moins une buse d'entraînement (DS), avec une vitesse telle que l'écheveau est soumis dans ladite zone, pendant une durée atteignant jusqu'à 20 minutes, à une opération de maturation - éventuellement dans des conditions de fixage du colorant ou d'un mélange de colorants - à la suite de quoi finalement l'écheveau textile ainsi traité est à nouveau retiré en continu de la zone de traitement (BZ) - éventuellement à travers un autre élément d'étanchéité de même type que celui présent à l'entrée.

2. Procédé selon la revendication 1, caractérisé en ce qu'on met en oeuvre l'imprégnation de la matière textile (TG) dans le bain de teinture pendant l'introduction de l'écheveau de l'article dans la zone de traitement ou aussitôt après.

3. Procédé selon la revendication 1 ou 2, caractérisé en ce qu'on soumet la matière textile (TG) successivement à plusieurs reprises à des phases d'imprégnation dans le même but ou dans des buts différents.

4. Procédé selon une ou plusieurs des revendications 1 à 3, caractérisé en ce que pour l'imprégnation de la matière textile, on introduit l'écheveau (TG) de l'article moyennant son enroulement partiel sur la surface enveloppe d'au moins un tambour perforé rotatif (LT), qui est alimenté à partir de son intérieur par le bain de teinture.

5. Procédé selon une ou plusieurs des revendications 1 à 3, caractérisé en ce que pour imprégner la matière textile, on fait passer l'écheveau (TG) de l'article à travers une seule buse annulaire ou une série de buses annulaires (RD) disposées dans la direction d'avance de l'article et alimentées par le bain de teinture.

6. Procédé selon une ou plusieurs des revendications 1 à 3, caractérisé en ce que pour l'imprégnation de la matière textile, on introduit de façon dosée le bain de teinture dans le courant de gaz, qui a un effet aérodynamique, pratiquement au niveau du dispositif à buses (DS) pour entraîner l'article.

7. Procédé selon une ou plusieurs des revendications 1 à 3, caractérisé en ce que pour imprégner la matière textile, on introduit de façon dosée le bain de teinture dans le courant de gaz qui a une action aérodynamique, sur le côté aspiration du ventilateur (GB) produisant ce courant de gaz.

8. Procédé selon une ou plusieurs des revendications 4 à 7, caractérisé en ce qu'on remet à nouveau en circuit, en l'envoyant à l'étape d'imprégnation précédente, un éventuel excès appliqué du bain de teinture après égouttage de ce dernier à partir de l'écheveau de l'article.

9. Procédé selon une ou plusieurs des revendications 1 à 8, caractérisé en ce que la température de la teinture pour le courant de gaz à action aérodynamique est inférieure à 100°C et de préférence est située dans la gamme comprise entre 10 et 100°C, à la pression atmosphérique.

10. Procédé selon une ou plusieurs des revendications 1 à 8, caractérisé en ce que la température de la teinture pour le courant de gaz à action aérodynamique est située dans une gamme comprise entre 100 et 150°C, à une température accrue.

11. Procédé selon la revendication 9 ou 10, caractérisé en ce qu'en utilisant un mélange vapeur/air situé à l'équilibre de saturation à la température prédéterminée, en tant que courant de gaz à action aérodynamique au cours de l'opération de maturation, on règle respectivement une température différente de la teinture dans l'espace du gaz (température à sec) ainsi que dans l'article imprégné (température dans l'état humide).

12. Procédé selon une ou plusieurs des revendications 9 à 11, caractérisé en ce qu'on règle automatiquement la température de la teinture pour le courant de gaz à action aérodynamique.

13. Procédé selon une ou plusieurs des revendications 1 à 12, caractérisé en ce que le courant de gaz à action aérodynamique n'est pas inerte en rapport avec le fixage envisagé du colorant.

14. Procédé selon la revendication 13, caractérisé en ce qu'en fonction des conditions présélectionnées de température et de pression, on amène la matière textile en forme d'écheveau (TG) en contact avec le bain de teinture directement dans l'état de fixage.

15. Procédé selon une ou plusieurs des revendications 1 à 14, caractérisé en ce que l'écheveau textile (TG) imprégné par le bain de teinture est envoyé, après son passage dans le dispositif à buses (DS) qui a une action aérodynamique, à une zone d'accumulation (SB) associée à ce dispositif et traverse cette zone à l'état plié, pendant l'opération de maturation.

16. Procédé selon la revendication 15, caractérisé en ce qu'après avoir traversé une première zone d'accumulation (SB), l'écheveau textile (TG) est envoyé à nouveau au moins à une combinaison comprenant un dispositif à buses (DC) qui a une action aérodynamique, et une zone aval d'accumulation (SB).

17. Procédé selon une ou plusieurs des revendications 1 à 16, caractérisé en ce qu'on exécute l'imprégnation et la maturation de la matière textile (TG) circulant en continu, dans des conditions isothermes.

18. Procédé selon une ou plusieurs des revendications 1 à 17, caractérisé en ce qu'en plus de l'avance, réalisée de façon aérodynamique, de l'article, au moins une buse d'entraînement (DS) pour la matière textile (TG) se déplaçant en continu est alimentée par un bain de teinture en écoulement, l'avance de l'article étant obtenue par une action hydraulique, et qu'on renvoie à nouveau dans le circuit le bain en excès, qui s'évacue, non utilisé lors de l'imprégnation, à ce dispositif à buses activé par le liquide.

19. Dispositif du type machine de teinture à buses (jets) pour la mise en oeuvre du procédé selon une ou plusieurs des revendications 1 à 18, constitué essentiellement par un récipient fermé sur lui-même, utilisé comme zone de traitement (BZ) pour la matière textile (TG) qui traverse cette zone en continu sous la forme d'un écheveau en étant entraîné par la buse, et comportant une entrée (WE) pour l'article et une sortie (WA) pour l'article ainsi que des rouleaux (RB; RA) de support de l'écheveau branchés en amont et en aval de l'entrée et de la sortie et pouvant être éventuellement entraînés, et servant à alimenter la zone de traitement (BZ) avec l'écheveau (TG) ou à retirer ce dernier de cette zone, et dans lequel
la zone de traitement (BZ) est raccordée extérieurement à des canalisations séparées pour l'envoi ainsi que la circulation ultérieure
d'un fluide gazeux (circuit de gaz GK) en tant que moyen d'entraînement qui provoque à lui seul l'avance de l'article ou assiste éventuellement cet entraînement, ce moyen de circulation (GK) contenant un ventilateur (GB) servant à produire et comprimer le courant de gaz d'entraînement et un échangeur de chaleur (HE) monté en aval sur le côté refoulement du ventilateur (GB) et servant à régler la température du gaz,
ainsi que d'au moins un bain de teinture (circuit du bain FK) utilisé en tant que moyen liquide de traitement pour l'opération d'imprégnation, ce système de circulation (FK) contenant une pompe de circulation (UP) et des tubulures pour le raccordement d'une ou de plusieurs canalisations d'amenée du bain, qui partent d'un récipient de préparation ou de réserve (AG) en passant par une pompe de dosage intercalée (DP),
caractérisé par le fait qu'à l'intérieur de la zone de traitement (BZ) - et ce dans la succession indiquée - il est prévu, directement en aval de l'entrée (WE) de l'article, un dispositif d'imprégnation (IE) pour l'application du bain de teinture à l'écheveau textile (TG) circulant longitudinalement, et un dispositif à buses qui est disposé dans la direction d'avance de l'article, a une action aérodynamique et est constitué par au moins une buse d'entraînement (DS), ainsi que les rouleaux nécessaires (FR) de guidage de l'écheveau, qui servent à faire passer la matière textile (TG) à travers la zone de traitement (BZ), respectivement en combinaison avec une zone d'accumulation (SB), réalisée sous la forme d'une section de maturation (VS), qui est traversée par l'écheveau textile imprégné (TG) pendant l'opération de maturation, moyennant un mouvement d'avance permanent, dans un état sans contrainte, et dans lequel la zone d'accumulation (SB) de la zone de traitement (BZ) peut être subdivisée - d'une manière déterminante en correspondance avec le nombre des buses d'entraînement (DS) ou des sections aval de maturation (VS) - éventuellement en un nombre au moins égal à ce-lui des sections de maturation A, a, c, etc. -, et les raccords nécessaires pour le fonctionnement de la machine et les vannes pour introduire ou évacuer le gaz d'entraînement et le ou les bains de teinture, ainsi que les canalisations pour leur entraînement en circulation respectivement séparé en liaison avec les sections partielles du circuit associe (GK; FK) qui sont situées à l'extérieur de la zone de traitement.

20. Dispositif selon la revendication 19, caractérisé en ce que l'entrée (WE) pour l'article et la sortie (WE) pour l'article sont réalisées sous la forme d'éléments qui réalisent une étanchéité de la pression vis-à-vis de l'atmosphère extérieure.

21. Dispositif selon la revendication 19 ou 20, caractérisé en ce que l'entrée (WE) pour l'article et le dispositif d'imprégnation (IE) forment une unité.

22. Dispositif selon une ou plusieurs des revendications 19 à 21, caractérisé en ce que le dispositif d'imprégnation (IE) comporte un seul ou plusieurs tambours perforés (LT) qui pénètrent au moins partiellement dans une cuve (TR), peuvent être entraînés axialement et peuvent être chargés à partir de l'intérieur avec le bain de teinture.

23. Dispositif selon une ou plusieurs des revendications 19 à 21, caractérisé en ce que le dispositif d'imprégnation (IE) comporte une seule buse annulaire ou une série de buses annulaires (RD), disposées dans la direction d'avance de l'article et qui peuvent être chargées avec le bain de teinture.

24. Dispositif selon une ou plusieurs des revendications 19 à 23, caractérisé en ce qu'il est prévu, comme dispositif à buses à action aérodynamique à la suite du dispositif d'imprégnation (IE), une série de buses d'entraînement (DS) entre lesquelles sont intercalées respectivement des zones d'accumulation (SB).

25. Dispositif selon la revendication 24, caractérisé en ce que les buses d'entraînement (DS) peuvent être entraînées indépendamment les unes des autres ou en commun par un gaz en circulation.

26. Dispositif selon la revendication 24 ou 25, caractérisé en ce qu'un ou plusieurs moyens mécaniques permettant l'introduction dosée (ZV) d'un ou de bains de teinture dans le courant de gaz sont associés à au moins l'une des buses d'entraînement (DS) à action aérodynamique.

27. Dispositif selon une ou plusieurs des revendications 24 à 26, caractérisé en ce qu'en supplément du dispositif à buses à action aérodynamique, il est prévu au moins une buse d'entraînement à action hydraulique.

28. Dispositif selon la revendication 27, caractérisé en ce que la ou les buses d'entraînement à action hydraulique peuvent être entraînées au moyen du bain de teinture.

29. Dispositif selon les revendications 27 et 28, caractérisé en ce que dans le cas d'un excès du bain, qui apparaît éventuellement, il est prévu des moyens mécaniques pour entraîner en circulation cet excès de bain, qui est constitué par une canalisation d'évacuation pour le bain située à l'emplacement considéré de la zone de traitement (BZ) dans le fond de la section associée de maturation (A,B ou C, etc.), une pompe de circulation (UP) et une canalisation de renvoi de l'excès du bain au dispositif d'introduction dosée (ZV) d'une buse d'entraînement (DS) à action aérodynamique ou directement à la même ou à une précédente buse d'entraînement à action hydraulique.

30. Dispositif selon une ou plusieurs des revendications 19 à 29, caractérisé en ce que pour assister les dispositifs à buses à action aérodynamique et éventuellement les dispositifs à buses à action hydraulique, il est prévu en supplément un ou plusieurs dévidoirs (HP) qui peuvent être entraînés et sont disposés dans la direction d'avance de l'article, en tant qu'autres éléments de transport.

31. Dispositif selon une ou plusieurs des revendications 19 à 29, caractérisé en ce qu'au moins une partie d'une ou plusieurs zones d'accumulation (SB) est équipée, en supplément, d'une bande convoyeuse (FB) qui est disposée dans la direction d'avance de l'article et peut être entraînée, en tant qu'élément supplémentaire d'entraînement de l'écheveau textile.

32. Dispositif selon une ou plusieurs des revendications 19 à 31, caractérisé en ce que dans le circuit de gaz (GK) est disposé un raccord/une vanne (VF) pour l'introduction dosée du bain de teinture sur le côté aspiration du ventilateur (GB).
